# EUROPÄISCHE PATENTSCHRIFT

(11) **EP 2 242 599 B1**
(45) Veröffentlichungstag und Bekanntmachung des Hinweises auf die Patenterteilung: **03.12.2014**
(21) Anmeldenummer: 10704896.9
(22) Anmeldetag: 11.01.2010
(51) Int. Cl.: C22C 37/10, B22D 19/00

(54) **GUSSEISENLEGIERUNG FÜR ZYLINDERKÖPFE**
CAST IRON ALLOY FOR CYLINDER HEADS
ALLIAGE DE FONTE POUR CULASSES

(30) Priorität: 09.01.2009 DE 102009004189
(43) Veröffentlichungstag der Anmeldung: 27.10.2010
(73) Patentinhaber: MAN Truck & Bus AG, 80995 München (DE)
(72) Erfinder: MÜLLER, Hans, 91077 Dormitz (DE); SCHMIDTGEN, Ulf, 90768 Fürth (DE); SCHÖNFELD, Falk, 90556 Cadolzburg (DE)
(74) Vertreter: Held, Stephan
(86) Internationale Anmeldenummer: PCT/EP2010/000089
(87) Internationale Veröffentlichungsnummer: WO 2010/079146

(56) Entgegenhaltungen:
- WO-A1-2004/083474
- GB-A- 893 528
- R. B. GUNDLACH: "Temperaturwechselbeständigkeit von legierten Gusseisen mit Lamellengraphit für Bauteile von Dieselmotoren" GIESSEREI-PRAXIS, Nr. 6, 25. März 1981 (1981-03-25), Seiten 97-107, XP009132463

## Beschreibung

Die Erfindung betrifft eine Gusseisenlegierung mit Lamellengraphit sowie einen daraus gegossenen Zylinderkopf.

Derartige Gusseisenlegierungen bzw. Zylinderköpfe sind bekannt. Ein Zylinderkopf für eine Brennkraftmaschine ist beispielsweise aus der DE-A-100 12 918 bekannt. Diese beschreibt einen Zylinderkopf für eine Brennkraftmaschine, der aus legiertem Gusseisen mit Lamellengraphit gegossen ist und als Zusätze 3,30 Gew.-% bis 3,60 Gew.-% Kohlenstoff, 1,73 Gew.-% bis 1,92 Gew.-% Silizium, 0,60 Gew.-% bis 0,90 Gew.-% Mangan, maximal 0,055 Gew.-% Phosphor, maximal 0,10 Gew.-% Schwefel, 0,20 Gew.-% bis 0,32 Gew.-% Chrom, 0,40 Gew.-% bis 0,90 Gew.-% Kupfer, 0,08 Gew.-% bis 0,10 Gew.-% Zinn, 0,035 Gew.-% bis 0,55 Gew.-% Molybdän und 0,01 Gew.-% bis 0,014 Gew.-% Titan enthält. Ferner sind Zylinderköpfe aus legiertem Grauguss bekannt, beispielsweise aus der MAN Werknorm M 3422, April 2000, die als Zusätze 3,30 Gew.-% bis 3,55 Gew.-% Kohlenstoff, 1,80 Gew.-% bis 2,30 Gew.-% Silizium, 0,55 Gew.-% bis 0,80 Gew.-% Mangan, maximal 0,20 Gew.-% Phosphor, maximal 0,13 Gew.-% Schwefel, 0,10 Gew.-% bis 0,15 Gew.-% Chrom, 0,10 Gew.-% bis 0,20 Gew.-% Molybdän, 0,08 Gew.-% bis 0,12 Gew.-% Zinn und maximal 0,15 Gew.% Kupfer enthalten. R. B. GUNDLACH: "Temperaturwechselbeständigkeit von legierten Gusseisen mit Lamellengraphit für Bauteile von Dieselmotoren",GIESSEREI-PRAXIS, Nr. 6, 25. März 1981 (1981-03-25), Seiten 97-107, XP009132463 lehrt in Tab. 1, dass sowohl die Legierung "Cr- Ni- Cu- Mo- Gusseisen" für Bauteile von Dieselmotoren (Zylinderköpfe) mit 3.45% C, 1.68% Si, 0.63% Mn, 0.3% Cr, 0.3% Mo, 0.97% Ni, 0.87% Cu, 0.081 % S, 0.028% P benutzt werden kann.

Zur ständigen Verbesserung der Verbrennung bei Motoren werden die Zünddrücke innerhalb des Zylinders ständig weiter erhöht. Der schwächste Bereich ist hier der Ventilsteg des den Verbrennungsraum abschließenden Zylinderkopfes. Zwar sind verschiedene Methoden zur Einstellung der gewünschten Eigenschaften durch Zulegieren von bestimmten Legierungselementen bekannt. Jedoch ist es bisher nicht gelungen, Gusseisenlegierungen bzw. Zylinderköpfe bereitzustellen, die sowohl hinsichtlich der mechanischen Eigenschaften als auch in Bezug auf die Wärmeleitfähigkeit die gesteigerten Anforderungen, insbesondere hinsichtlich Dauerfestigkeit bzw. Lebensdauer, erfüllen. Hinzu kommt, dass bekannte Legierungen das Zulegieren von teuren Legierungselementen erfordern.

Der Erfindung lag daher die Aufgabe zugrunde, die eingangs geschilderten Legierungen bzw. Zylinderköpfe so weiter zu bilden, dass die beschriebenen Nachteile weitgehend ausgeschlossen sind. Dabei soll es insbesondere möglich sein, eine Legierung bzw. einen Zylinderkopf bereit zu stellen, der verbesserte mechanische Eigenschaften und eine verbesserte Wärmeleitfähigkeit, insbesondere bei niederen Temperaturen, d. h. bei Temperaturen von etwa 100 bis etwa 400, aufweist. Es ist auch wünschenswert, die Kosten bekannter Legierungen bzw. Zylinderköpfe zu senken.

Vorstehende Aufgabe wird durch eine Gusseisenlegierung mit Lamellengraphit gelöst, die dadurch gekennzeichnet ist, dass das Gusseisen als Zusätze aufweist 2,80 Gew.-% - 3,60 Gew.-% Kohlenstoff (C), 1,00 Gew.-% - 1,70 Gew.-% Silizium (Si), 0,10 Gew.-% - 1,20 Gew.-% Mangan (Mn), 0,03 Gew.-% - 0,15 Gew.-% Schwefel (S), 0,05 Gew.-% - 0,30 Gew.-% Chrom (Cr), 0,05 Gew.-% - 0,30 Gew.-% Molybdän (Mo), 0,05 Gew.-% - 0,20 Gew.-% Zinn (Sn) und übliche Verunreinigungen.

Vorteilhafte Ausgestaltungen dieser Gusseisenlegierung, insbesondere deren Einsatz als Zylinderkopf, gehen aus den nachstehenden noch näher erläuterten Unteransprüchen 2 bis 9 hervor.

Die erfindungsgemäße Legierung bzw. der erfindungsgemäße Zylinderkopf besitzt eine gegenüber dem Stand der Technik verbesserte Wärmeleitfähigkeit und eine verbesserte Zugfestigkeit, insbesondere Festigkeit im Ventilsteg. Durch die Kombination hohe Wärmeleitfähigkeit und hohe Festigkeit wird das Auftreten von thermischen Ermüdungsrissen reduziert bzw. deren Verlauf gestoppt oder sogar verhindert. Insbesondere werden Erfolge im Bereich von niederen Temperaturen, insbesondere bei Temperaturen von etwa 100 bis etwa 400°C erzielt. Der Einsatz der erfindungsgemäßen Legierung führt dazu, dass Risse, die im hohen Temperaturbereich entstehen, im niederen Temperaturbereich nicht weiterlaufen können, d. h. stehen bleiben. Die Lebensdauer der erfindungsgemäßen Legierung bzw. des erfindungsgemäßen Zylinderkopfes ist somit erhöht. Hinzu kommt, dass die erfindungsgemäße Legierung bzw. der erfindungsgemäße Zylinderkopf kostengünstiger ist als aus dem Stand der Technik bekannte Legierungen bzw. Zylinderköpfe.

Vorzugsweise ist die Matrix des Gefüges der erfindungsgemäßen Gusseisenlegierung bzw. des erfindungsgemäßen Zylinderkopfes aus Perlit mit höchstens etwa 5 %, insbesondere höchstens etwa 3 %, Ferrit aufgebaut. Ferrit ist hier als Gefüge benannt und nicht als Phase wie in Perlit. Die %-Angaben beziehen sich hier wie bei allen hier erwähnten Gefügeangaben auf den % Anteil im ebenen Schliff. Im Kern liegt der Lamellengraphit in Form I, mit mehr als 80 -%, vorzugsweise mehr als 90.-% in Anordnung A, und in Größe 3 oder feiner vor (EN ISO 945:1994-09). Das spezielle Gefüge hat den Vorteil, dass die gewünschten Eigenschaften, d.h. Beibehaltung der mechanischen Eigenschaften sowie Erhöhung der Wärmeleitfähigkeit, weiter verbessert werden. Lamellengraphit in Form I, in Verteilung A und Größe 2 ist aufgrund mangelnder Impfung nur in Bereichen geringer Belastung zulässig. Im Kern kann der Lamellengraphit auch in geringen Anteilen der Verteilung B, C, D und/oder E vorliegen. In Randbereichen bis zu einer Tiefe von 3 mm ist aufgrund des Formstoffeinflusses die Verteilung D + E bis 100% zulässig.

Die bevorzugten Gefügeeigenschaften sind insbesondere in den thermomechanisch stark belasteten Bereichen mit Temperaturwechsel- und thermischer Dauerbeanspruchung von 20 - 480° und dauerhaft 300 - 450°C der erfindungsgemäßen Gusseisenlegierung bzw. des erfindungsgemäßen Zylinderkopfes von Bedeutung. An anderen Stellen sind diese eher nachrangig.

Im Zusammenhang mit Zylinderköpfen bedeutet dies optimale Eigenschaften wenn vorstehend spezifiziertes Gefüge an den Stegen zwischen den Ein- und Auslassventilöffnungen, bzw. bei Mehrventilen zwischen den Stegen vorliegt.

Eine Wärmebehandlung durch gezieltes Abkühlen oder Glühbehandlung ist zum Eigenspannungsabbau optional möglich, beeinflusst den metallographischen Gefügeaufbau jedoch nicht.

Die gewünschten Eigenschaften stellen sich insbesondere durch die Kombination der angegebenen Zusätze sowie deren Mengen ein, d.h. diese wirken in synergistischer Weise zusammen.

Kohlenstoff wird in einer Menge von 2,80 Gew.-% bis 3,60 Gew.-%, vorzugsweise 3,20 Gew.-% bis 3,50 Gew.-% und besonders bevorzugt 3,30 Gew.-% bis 3,50 Gew.-% eingesetzt. Ein zu niedriger Kohlenstoffgehalt führt zur Bildung von Mikrolunkern, während ein zu hoher Kohlenstoffgehalt den Nachteil aufweist, dass die Legierung eine zu geringe Festigkeit aufweist.

Silizium wird in einer Menge von 1,00 Gew.-% bis 1,50 Gew.-% eingesetzt. Ein zu niedriger Siliziumgehalt führt zur Weißeinstrahlung, während ein zu hoher Siliziumgehalt den Nachteil aufweist, dass die Wärmeleitfähigkeit stark abfällt.

Mangan wird in einer Menge von 0,10 Gew.-% bis 1,20 Gew.-%, vorzugsweise in einer Menge von 0,30 Gew.-% bis 0,80 Gew.-% und besonders bevorzugt in einer Menge von 0,50 Gew.-% bis 0,60 Gew.-% eingesetzt. Mangan wird benötigt um den Schwefel abzubinden, denn es soll in der erfindungsgemäßen Legierung kein reiner Schwefel sondern nur Mangansulfid vorliegen. Ein zu hoher Mangangehalt führt zur Weißeinstrahlung.

Schwefel wird in einer Menge von 0,03 Gew.-% bis 0,15 Gew.-%, vorzugsweise in einer Menge von 0,05 Gew.-% bis 0,14 Gew.-% und besonders bevorzugt in einer Menge von 0,08 Gew.-% bis 0,12 Gew.-% eingesetzt. Schwefel in der Verbindung von MnS wird benötigt, um eine gute Berarbeitbarkeit zu gewährleisten. Zu wenig Schwefel führt dazu, dass die erfindungsgemäße Legierung schlecht zu bearbeiten ist. Ein zu hoher Schwefelgehalt führt zu Gefügefehlern.

Chrom wird in einer Menge von 0,05 Gew.-% bis 0,30 Gew.-%, vorzugsweise in einer Menge von 0,08 Gew.-% bis 0,20 Gew.-% und besonders bevorzugt in einer Menge von 0,08 Gew.-% bis 0,15 Gew.-% eingesetzt. Chrom hat die Aufgabe den Perlit bei Temperaturen > 550 °C zu stabilisieren. Ein zu hoher Chromgehalt führt zu Weißeinstrahlung.

Molybdän wird in einer Menge von 0,05 Gew.-% bis 0,30 Gew.-%, vorzugsweise in einer Menge von 0,10 Gew.-% bis 0,25 Gew.-% und besonders bevorzugt in einer Menge von 0,10 Gew.-% bis 0,20 Gew.-% eingesetzt. Molybdän gewährleistet die Warmfestigkeit, in der Zylinderkopfanwendung bevorzugt im Bereich von 300°C bis 400°C. Ein zu hoher Molybdängehalt erhöht die Legierungskosten und führt zu Lunkerneigung.

Zinn wird in einer Menge von 0,05 Gew.-% bis 0,20 Gew.-%, vorzugsweise in einer Menge von 0,05 Gew.-% bis 0,15 Gew.-% und besonders bevorzugt in einer Menge von 0,08 Gew.-% bis 0,12 Gew.-% eingesetzt. Zinn dient zur Unterdrückung der Ferritbildung. Ein zu hoher Zinngehalt führt zu Versprödung. Ganz besonders bevorzugt liegt Zinn in einer Menge von 0,08 - 0,12 Gew.-% vor.

Die erfindungsgemäße Gusseisenlegierung bzw. der erfindungsgemäße Zylinderkopf kann übliche Verunreinigungen enthalten. Als Verunreinigungen kommen beispielsweise Nickel, Kupfer, Titan, Vanadium, Niob, Stickstoff, Phosphor in Frage. Der Begriff Verunreinigung schließt Impfmittel mit ein, sofern nicht eines oder mehrere der Elemente des Impfmittels notwendig sind um die Legierungseigenschaften darzustellen.

Vorzugsweise beträgt die Menge an Nickel bis zu 1 Gew.-%, besonders bevorzugt bis zu 0,30 Gew.-%, ganz besonders bevorzugt < 0,1%.

Kupfer liegt vorzugsweise in einer Menge bis zu 1 Gew.-%, besonders bevorzugt bis zu 0,30 Gew.-% vor. Ganz besonders bevorzugt < 0,30 Gew.-% . Eine zu hohe Kupfermenge führt zu Ausscheidungsproblemen und ist teuer. In einer bevorzugten Ausführungsform ist der Einsatz von Kupfer gar nicht notwendig bzw. enthält die erfindungsgemäße Legierung nur das aus dem Schrott kommende Kupfer.

Titan liegt vorzugsweise in einer Menge von max. 0,020 Gew.-%, besonders bevorzugt bis zu max. 0,010 Gew.-%, vor. Ein zu hoher Titangehalt verschlechtert die Bearbeitbarkeit der Gusseisenlegierung.

Vanadium liegt vorzugsweise in einer Menge von bis zu 0,2 Gew.-%, besonders bevorzugt von bis zu 0,1 Gew.-% vor. Ganz besonders bevorzugt < 0,10 Gew.-% Ist der Vanadiumgehalt zu hoch, dann nimmt die Zähigkeit und die Wärmeleitfähigkeit ab.

Niob liegt vorzugsweise in einer Menge von bis zu 0,2 Gew.-%, besonders bevorzugt bis zu 0,1. Gew.-%, vor. Ganz besonders bevorzugt < 0,10 Gew.-% Ein zu hoher Niobanteil erhöht die Kosten wenn bewusst zulegiert und führt zu einer Verschlechterung der Wärmeleitfähigkeit.

Stickstoff liegt vorzugsweise in einer Menge von bis zu 0,03 Gew.-% vor, besonders bevorzugt bis zu 0,0080 Gew.-%, vor. Ein zu hoher freier Stickstoffgehalt hat den Nachteil, dass Porositäten im Gussteil vorliegen können.

Phosphor liegt vorzugsweise in einer Menge von bis zu 0,15 Gew.-%, besonders bevorzugt in einer Menge von bis zu 0,06 Gew.-% vor. Ein zu hoher Phosphorgehalt führt zu einer Abnahme der Zähigkeit.

Die Impfung der Legierung erfolgt vorzugsweise mit Barium, Zirkonium oder Metallen der seltenen Erden. Diese werden in Mengen von 0,0005 Gew.-% bis 0,0500 Gew.-%, vorzugsweise in Mengen von 0,0010 Gew.-% bis 0,00125 Gew.-%, eingesetzt. Besonders bevorzugt ist Barium, da dieses als Graphitkeimbildner eine graue Erstarrung bewirkt. Barium ist auch deshalb besonders bevorzugt geeignet, da es die geringe Siliziummenge als Promotor der stabilen Erstarrung kompensiert. Barium kommt in den vorstehend genannten Mengen zum Einsatz.

Als besonders günstig haben sich folgende exakte Zusammensetzungen mit genau definierten Anteilen and Legierungselementen herausgestellt:

| | Zusammensetzung 1 (in Gew.-%) | Zusammensetzung 2 (in Gew.-%) |
|---|---|---|
| Kohlenstoff | 3,43 | 3,44 |
| Silizium | 1,42 | 1,40 |
| Mangan | 0,56 | 0,49 |
| Schwefel | 0,10 | 0,11 |
| Chrom | 0,12 | 0,15 |
| Molybdän | 0,22 | 0,14 |
| Zinn | 0,071 | 0,076 |
| Nickel | 0,079 | 0,065 |
| Kupfer | 0,16 | 0,12 |
| Titan | 0,005 | 0,006 |
| Vanadium | 0,0011 | 0,015 |
| Niob | 0,005 | 0,004 |
| Stickstoff | 0,0055 | 0,005 |
| Phosphor | 0,029 | 0,012 |
| Aluminium | 0,003 | 0,001 |
| Magnesium | 0,002 | 0,001 |
| Arsen | 0,005 | 0,005 |
| Bor | < 0,0001 | < 0,0001 |
| Blei | < 0,003 | < 0,003 |
| Cobalt | 0,016 | 0,025 |
| Antimon | 0,003 | 0,001 |
| Wolfram | 0,002 | < 0,001 |
| Zink | < 0,001 | < 0,001 |
| Bismuth | 0,0014 | 0,0010 |
| Calcium | 0,0008 | 0,0008 |
| Tellur | 0,0003 | 0,0003 |
| Cer | 0,0010 | 0,008 |
| Barium | 0,0008 | 0,0009 |

Der Graphit liegt bei diesen oben genannten speziellen Zusammensetzungen im Kern in Form I, Anordnung A und Größe 3 und feiner vor.

Die erfindungsgemäße Gusseisenlegierung bzw. der erfindungsgemäße Zylinderkopf erfüllen die geforderten mechanischen Eigenschaften, wie beispielsweise Zähigkeit und Härte. Darüber hinaus haben Wärmeleitfähigkeitsmessungen gezeigt, dass die erfindungsgemäße Gusseisenlegierung bzw. der erfindungsgemäße Zylinderkopf gerade im Temperaturbereich von etwa 100 bis etwa 400°C unerwartet hohe Wärmeleitfähigkeitswerte besitzen. Vorzugsweise weist die erfindungsgemäße Gusseisenlegierung bzw. der erfindungsgemäße Zylinderkopf eine Wärmeleitfähigkeit von 47 W/mk im Bereich von 200°C auf und entspricht in Temperaturbereichen von größer als 400° in etwa bekannten Gusseisenlegierungen bzw. Zylinderköpfen. Die Zugfestigkeit ist gegenüber bekannten Legierungen ebenfalls verbessert oder zumindest gleichwertig.

Wie bereits mehrfach erwähnt, betrifft die Erfindung auch einen Zylinderkopf. Vorzugsweise handelt es sich dabei um einen Zylinderkopf einer Brennkraftmaschine. Insbesondere ist der Zylinderkopf als Reihenzylinderkopf für eine ein- oder mehrzylindrige, insbesondere selbstzündende, Brennkraftmaschine in Reihen oder V-Bauweise ausgebildet.

Die Optimierung der Wärmeleitfähigkeit bei Beibehaltung aller andern geforderten mechanischen Eigenschaften kommt besonders bei Bauteilen mit Wasserkühlung zum Tragen, da hier in der Kontaktzone zur Wasserströmung Temperaturen von etwa 100°C bis etwa 350°C, insbesondere bis etwa 250°C, vorliegen, und eine erhöhte Wärmeleitfähigkeit die Bauteiltemperatur in diesem Bereich stärker absenkt.

Im Folgenden wird die Erfindung anhand von Beispielen weiter erläutert. Die Beispiele sind jedoch in keiner Weise limitierend oder beschränkend für den Gegenstand der vorliegenden Erfindung.

### Beispiele 1 bis 4

Folgende Gusseisenlegierungen aus legierten Gusseisen mit Lamellengraphit wurden unter Verwendung von Barium als Impfmittel (Beispiele 1 und 2) bzw. ohne Impfmittel (Vergleichsbeispiele 3 und mit nicht bekannter Impfung Benchmark 4) in üblicher Weise hergestellt:

| | Beispiel 1 (in Gew.-%) | Beispiel 2 (in Gew.-%) | Vergleichsbeispiel 3 (in Gew.-%) | Vergleichsbeispiel 4 (in Gew.-%) |
|---|---|---|---|---|
| Kohlenstoff | 3,43 | 3,44 | 3,56 | 3,36 |
| Silizium | 1,42 | 1,40 | 2,22 | 1,96 |
| Mangan | 0,56 | 0,49 | 0,73 | 0,58 |
| Schwefel | 0,10 | 0,11 | 0,08 | 0,095 |
| Chrom | 0,12 | 0,15 | 0,10 | 0,32 |
| Molybdän | 0,22 | 0,14 | 0,098 | 0,023 |
| Zinn | 0,071 | 0,076 | 0,076 | 0,020 |
| Nickel | 0,079 | 0,065 | 0,066 | 0,078 |
| Kupfer | 0,16 | 0,12 | 0,16 | 0,43 |
| Titan | 0,005 | 0,006 | 0,006 | 0,01 |
| Vanadium | 0,011 | 0,015 | 0,009 | 0,015 |
| Niob | 0,005 | 0,004 | 0,006 | 0,005 |
| Stickstoff | 0,0055 | 0,005 | - | 0,0064 |
| Phosphor | 0,029 | 0,012 | 0,26 | 0,063 |
| Aluminium | 0,003 | 0,001 | 0,002 | 0,002 |
| Magnesium | 0,002 | 0,001 | 0,003 | <0,001 |
| Arsen | 0,005 | 0,005 | 0,011 | 0,015 |
| Bor | < 0,0001 | < 0,0001 | <0,0001 | <0,001 |
| Blei | < 0,003 | < 0,003 | <0,003 | <0,003 |
| Cobalt | 0,016 | 0,025 | 0,021 | 0,012 |
| Antimon | 0,003 | 0,001 | 0,004 | 0,004 |
| Wolfram | 0,002 | < 0,001 | 0,002 | 0,002 |
| Zink | < 0,001 | < 0,001 | <0,001 | <0,001 |
| Bismuth | 0,0014 | 0,0010 | - | <0,001 |
| Calcium | 0,0008 | 0,0008 | - | - |
| Tellur | 0,0003 | 0,0003 | - | - |
| Cer | 0,0010 | 0,008 | - | - |
| Barium | 0,0008 | 0,0009 | - | - |

| | | | | |
|---|---|---|---|---|
| - = nicht bestimmt | | | | |

Die Matrix des Gefüges besteht bei den Beispielen 1 und 2 aus Perlit mit etwa 5% Ferrit. Der Lamellengraphit liegt in den Beispielen 1 und 2 in Form I, Anordnung A und Größe 3 und feiner vor. In den Vergleichsbeispielen 3 und 4 liegt der Lamellengraphit in Form I, Anordnung A und Größe 3 - 5 vor.

Die mechanischen Eigenschaften sowie die Wärmeleitfähigkeit der Gusseisenlegierungen des Beispiels 1 sowie der Vergleichsbeispiele 3 und 4 wurden in üblicher Weise ermittelt.

Die Ergebnisse sind in anschließender Tabelle 1 sowie in Figur 1 dargestellt.

**Tabelle 1**

| Wärmeleitfähigkeitsmessungen (über Temperaturleitfähigkeit nach der Laser Flash Methode) und Zugfestigkeitswerte (Rm nach DIN EN 10002-1) | | | |
|---|---|---|---|
| | Beispiel 1 | Vergleichsbeispiel 3 | Vergleichsbeispiel 4 |
| 20 °C | 55,17 | 55,14 | 47,95 |
| 100 °C | 51,22 | 45,86 | 45,4 |
| 200 °C | 47,89 | 39,96 | 43,58 |
| 400 °C | 42,28 | 39,01 | 40,23 |
| 500 °C | 40,06 | 38,24 | 39,02 |
| 550 °C | 38,83 | 37,66 | 38,03 |
| 600 °C | 37,86 | 37,27 | 36,82 |
| Rm [MPa] | 292 - 328 | 217 - 257 | 270 - 310 |

Die Werte für die Zugfestigkeit (nach DIN EN 10 002) mit Zugprobe nach DIN EN 1561, die Härte Brinell (nach DIN EN ISO 6506) von Beispiel 1 entsprechen den Werten der Vergleichsbeispiele 3 und 4.

Es zeigt sich, dass die erfindungsgemäße Gusseisenlegierung des Beispiels 1 hinsichtlich Zugfestigkeit und Härte den Gusseisenlegierungen gemäß den Vergleichsbeispielen 3 und 4 entspricht, dass jedoch die erfindungsgemäße Gusseisenlegierung hinsichtlich der Wärmeleitfähigkeit den Vergleichsbeispielen 3 und 4 deutlich überlegen ist.

## Patentansprüche

1. Gusseisenlegierung mit Lamellengraphit, **dadurch gekennzeichnet, dass** die Gusseisenlegierung als Zusätze aufweist
2,80 Gew.-% - 3,60 Gew.-% Kohlenstoff (C),
1,00 Gew.-% - 1,50 Gew.-% Silizium (Si),
0,10 Gew.-% - 1,20 Gew.-% Mangan (Mn),
0,03 Gew.-% - 0,15 Gew.-% Schwefel (S),
0,05 Gew.-% - 0,30 Gew.-% Chrom (Cr),
0,05 Gew.-% - 0,30 Gew.-% Molybdän (Mo),
0,05 Gew.-% - 0,20 Gew.-% Zinn (Sn)
und Rest Eisen (Fe) sowie übliche Verunreinigungen, von denen Nickel (Ni) bis zu 1 Gew.-%, Kupfer (Cu) bis zu 1 Gew.-%, Titan (Ti) bis zu 0,2 Gew.-%, Vanadium (V) bis zu 0,2 Gew.-%, Niob (Nb) bis zu 0,2 Gew.-%, Stickstoff (N) bis zu 0,03 Gew.-% und Phosphor (P) bis zu 0,15 Gew.-% ausmacht, wobei die Matrix des Gefüges der Gusseisenlegierung aus Perlit mit höchstens etwa 5 % Ferrit aufgebaut ist.

2. Gusseisenlegierung nach einem der vorangegangenen Ansprüche, **dadurch gekennzeichnet, dass** die Gusseisenlegierung als Zusätze aufweist
3,20 Gew.-% - 3,50 Gew.-% Kohlenstoff (C),
1,30 Gew.-% - 1,50 Gew.-% Silizium (Si),
0,50 Gew.-% - 0,60 Gew.-% Mangan (Mn),
0,08 Gew.-% - 0,12 Gew.-% Schwefel (S),
0,10 Gew.-% - 0,15 Gew.-% Chrom (Cr),
0,20 Gew.-% - 0,25 Gew.-% Molybdän (Mo),

3. Gusseisenlegierung nach einem der vorangegangenen Ansprüche, **dadurch gekennzeichnet, dass** die Matrix des Gefüges der Gusseisenlegierung aus Perlit mit höchstens etwa 3 % Ferrit aufgebaut ist.

4. Gusseisenlegierung nach einem der vorangegangenen Ansprüche, **dadurch gekennzeichnet, dass** der Lamellengraphit im Kern in Form I, in größer als 80 %, vorzugsweise größer als 90 % in Anordnung A und in Größe 3 oder feiner gemäß EN ISO 945:1994-09 vorliegt.

5. Gusseisenlegierung nach einem der vorangegangenen Ansprüche, erhältlich durch Impfung mit 0,0005 Gew.-% bis 0,0500 Gew.-%, vorzugsweise 0,0010 Gew.-% bis 0,00125 Gew.-% Barium.

6. Zylinderkopf, gegossen aus der Gusseisenlegierung nach einem der vorangegangenen Ansprüche.

7. Zylinderkopf nach Anspruch 6 **dadurch gekennzeichnet, dass** es sich um einen Zylinderkopf einer Brennkraftmaschine handelt.

8. Zylinderkopf nach einem der Ansprüche 6 und 7, **dadurch gekennzeichnet, dass** der Zylinderkopf als Reihenzylinderkopf für eine mehrzylindrige, insbesondere selbstzündende, Brennkraftmaschine ausgebildet ist.

## Claims

1. A lamellar graphite cast iron alloy, **characterised in that** the cast iron alloy has, as additives
2.80 % by weight - 3.60 % by weight carbon (C),
1.00 % by weight - 1.50 % by weight silicon (Si),
0.10 % by weight - 1.20 % by weight manganese (Mn),
0.03 % by weight - 0.15 % by weight sulphur (S),
0.05 % by weight - 0.30 % by weight chromium (Cr),
0.05 % by weight - 0.30 % by weight molybdenum (Mo),
0.05 % by weight - 0.20 % by weight tin (Sn)
and the remainder iron (Fe)
as well as the usual impurities, of which nickel (Ni) makes up up to 1 % by weight, copper (Cu) up to 1 % by weight, titanium (Ti), up to 0.2 % by weight, vanadium (V) up to 0.2 % by weight, niobium (Nb) up to 0.2 % by weight, nitrogen (N) up to 0.03 % by weight and phosphorus (P) up to 0.15 % by weight, the matrix of the structure of the cast iron alloy being constructed from pearlite with at most about 5 % ferrite.

2. A cast iron alloy according to the preceding claim, **characterised in that** the cast iron alloy has, as additives
3.20 % by weight - 3.50 % by weight carbon (C),
1.30 % by weight - 1.50 % by weight silicon (Si),
0.50 % by weight - 0.60 % by weight manganese (Mn),
0.08 % by weight - 0.12 % by weight sulphur (S),
0.10 % by weight - 0.15 % by weight chromium (Cr),
0.20 % by weight - 0.25 % by weight molybdenum (Mo),
0.05 % by weight - 0.10 % by weight tin (Sn).

3. A cast iron alloy according to any one of the preceding claims, **characterised in that** the matrix of the structure of the cast iron alloy is constructed from pearlite with at most about 3 % ferrite.

4. A cast iron alloy according to any one of the preceding claims, **characterised in that** the lamellar graphite in the core is present in form I, with more than 80%, preferably more than 90% in arrangement A and in size 3 or finer (EN ISO 945:1994-09).

5. A cast iron alloy according to any one of the preceding claims, obtainable by inoculation with 0.0005 % by weight to 0.0500 % by weight, preferably 0.0010 % by weight to 0.00125 % by weight barium.

6. A cylinder head, cast from the cast iron alloy according to any one of the preceding claims.

7. A cylinder head according to claim 6, **characterised in that** this is a cylinder head of an internal combustion engine.

8. A cylinder head according to either of claims 6 or 7, **characterised in that** the cylinder head is configured as a series cylinder head for a multi-cylinder, in particular self-igniting internal combustion engine.

## Revendications

1. Alliage de fonte à graphite lamellaire, **caractérisé en ce que** l'alliage de fonte comprend, en tant qu'additifs :
2,80 % en poids - 3,6 % en poids de carbone (C),
1,00 % en poids - 1,50 % en poids de silicium (Si),
0,10 % en poids - 1,20 % en poids de manganèse (Mn),
0,03 % en poids - 0,15 % en poids de soufre (S),
0,05 % en poids - 0,30 % en poids de chrome (Cr),
0,05 % en poids - 0,30 % en poids de molybdène (Mo),
0,05 % en poids - 0,20 % en poids d'étain (Sn)
le reste étant constitué de fer (Fe)
ainsi que des impuretés usuelles, dont le nickel (Ni) représente jusqu'à 1 % en poids, le cuivre (Cu) jusqu'à 1 % en poids, le titane (Ti) jusqu'à 0,2 % en poids, le vanadium (V) jusqu'à 0,2 % en poids, le niobium (Nb) jusqu'à 0,2 % en poids, l'azote (N) jusqu'à 0,03 % en poids et le phosphore (P) jusqu'à 0,15 % en poids, la matrice de la structure de l'alliage de fonte étant constituée de perlite avec au plus environ 5 % de ferrite.

2. Alliage de fonte selon l'une des revendications précédentes, **caractérisé en ce que** l'alliage de fonte comprend en tant qu'additifs :
3,20 % en poids - 3,50 % en poids de carbone (C),
1,30 % en poids - 1,50 % en poids de silicium (Si),
0,50 % en poids - 0,60 % en poids de manganèse (Mn),
0,08 % en poids - 0,12 % en poids de soufre (S),
0,10 % en poids-0,15 % en poids de chrome (Cr),
0,20 % en poids - 0,25 % en poids de molybdène (Mo),
0,05 % en poids - 0,10 % en poids d'étain (Sn).

3. Alliage de fonte selon l'une des revendications précédentes, **caractérisé en ce que** la matrice de la structure de l'alliage de fonte est constituée de perlite avec au plus environ 3 % de ferrite.

4. Alliage de fonte selon l'une des revendications précédentes, **caractérisé en ce que** le graphite lamellaire est présent dans le coeur sous la forme 1, en une quantité supérieure à 80 %, de préférence supérieure à 90 % selon la répartition A et la taille 3 ou plus fine selon EN ISO 945:1994-09.

5. Alliage de fonte selon l'une des revendications précédentes, pouvant être obtenu par inoculation de 0,0005 % en poids à 0,0500 % en poids, de préférence de 0,0010 % en poids à 0,00125 % en poids de baryum.

6. Culasse, coulée à partir de l'alliage de fonte selon l'une des revendications précédentes.

7. Culasse selon la revendication 6, **caractérisée en ce qu'**il s'agit d'une culasse d'un moteur à combustion interne.

8. Culasse selon l'une des revendications 6 et 7, **caractérisée en ce que** la culasse est configurée comme une culasse en ligne pour un moteur à combustion interne à plusieurs cylindres, en particulier à auto-allumage.
